# EUROPÄISCHE PATENTSCHRIFT

(11) **EP 0 944 885 B1**
(45) Veröffentlichungstag und Bekanntmachung des Hinweises auf die Patenterteilung: **18.09.2002**
(21) Anmeldenummer: 97952717.3
(22) Anmeldetag: 11.12.1997
(51) Int. Cl.: G08B 13/24, H01F 1/153

(54) **ETIKETTEN IN AKUSTOMAGNETISCHEN DIEBSTAHLSICHERUNGSSYSTEMEN**
LABEL FOR USE IN ACOUSTO-MAGNETIC ANTI-THEFT DEVICES
ETIQUETTE POUR SYSTEMES ANTIVOL ACOUSTO-MAGNETIQUES

(30) Priorität: 11.12.1996 DE 19651525
(43) Veröffentlichungstag der Anmeldung: 29.09.1999
(73) Patentinhaber: Vacuumschmelze GmbH, 63450 Hanau (DE)
(72) Erfinder: EMMERICH, Kurt, D-63755 Alzenau (DE); HERZER, Giselher, D-63586 Bruchköbel (DE)
(74) Vertreter: Neunert, Peter Andreas
(86) Internationale Anmeldenummer: DE9702893
(87) Internationale Veröffentlichungsnummer: WO98026390

(56) Entgegenhaltungen:
- EP-A- 0 086 485
- WO-A-96/32731

## Beschreibung

Akustomagnetische Diebstahlsicherungsetiketten werden auf Basis eines amorphen Streifens als Resonator und eines magnetisch halbharten parallel angeordneten Streifens zur Einstellung der Resonanzfrequenz eingesetzt. Diese magnetoelastischen Streifen enthalten üblicherweise Überwachungsstreifen, die aus einer vorzugsweise amorphen Legierung mit hoher Magnetostriktion bestehen und die mechanisch frei in einem Etikett beweglich sind.

Diese amorphen Legierungen basieren z.B. auf Legierungssystemen, die neben Fe auch Ni enthalten (WO 90 / 03652), oder die neben Fe auch Ni und Co enthalten (Deutsches Gebrauchsmuster G94 12 456.6) und die durch eine äußere Erregung mit einem Wechselfeldimpuls zu longitudinalen, mechanischen Resonanzschwingungen angeregt werden.

Solche magnetoelastisch anregbaren Etiketten für Überwachungs- und Identifizierungssysteme, die aus einem magnetisch halbharten Streifen zur Deaktivierung und einem amorphen Streifen als Resonator bestehen, sind auch aus der WO-A-96/32731 bekannt.

Aufgrund der magnetostriktiven Kopplung bewirken die mit der Schwingung verknüpften mechanischen Spannungen eine Magnetisierungsänderung, welche in der Empfängerspule eine entsprechende Wechselspannung induziert, womit das Etikett nachgewiesen werden kann. Das Charakteristikum des Etiketts ist die Resonanzfrequenz des amorphen Streifens, die neben der Länge des Etiketts auch von der Gleichfeldvormagnetisierung des parallel angeordneten magnetisch halbharten Streifens abhangt. Die Abstimmung des amorphen Streifens in seiner Lange auf den Fluß des aufmagnetisierten magnetisch halbharten Streifens bestimmt die Resonanzfrequenz des Etiketts im aktivierten Zustand. Diese Resonanzfrequenz muß sich deutlich von der Resonanzfrequenz des amorphen Streifens ohne oder mit geringer Gleichfeldvormagnetisierung unterscheiden, da diese Verschiebung der Resonanzfrequenz zur Deaktivierung der Etiketten benötigt wird. Die Einstellung einer ausreichend großen Verschiebung der Resonanzfrequenz zur Deaktivierung bewirkt aber eine nicht unerhebliche Empfindlichkeit der nachzuweisenden Resonanzfrequenz auf Variationen der Eigenschaften sowohl des amorphen Streifens als auch des magnetisch halbharten Streifens zur Vormagnetisierung (z.B. G. Herzer Patentanmeldung 95 E 9564 DE-1156).

Nach dem Stand der Technik werden amorphe Streifen und magnetisch halbharte Streifen getrennt hergestellt und eine Abstimmung der Eigenschaften wird für beide Streifen getrennt vorgenommen. Dementsprechend sind die Kriterien an die eingesetzten Streifen in ihren Eigenschaften und insbesondere der Abweichungen der Eigenschaften innerhalb von großen Lauflängen sehr kritisch und führen zu unbefriedigenden Ausbringungswerten im gesamten Prozeß.

Nach dem Stand der Technik werden die Etiketten mit frei schwingenden amorphen Streifen dargestellt, so daß die Etikettenlänge genau der halben Wellenlänge der Resonanzfrequenz entspricht. Um zu wirtschaftlicheren Etiketten zu kommen, kann bei der vom System vorgegebenen Resonanzfrequenz nur in begrenztem Rahmen die Breite der Streifen reduziert werden.

Die Erfindung betrifft die Herstellung und das Design von Etiketten zur Verwendung in Warensicherungs- und Identifizierungssystemen, bei denen der magnetoelastische Überwachungsstreifen einseitig fixiert ist und im System zu einer Schwingung mit einer 1/4-Wellenlänge der Resonanzfrequenz angeregt wird. Im weiteren betrifft die Erfindung den Abgleich der Eigenschaften des Etiketts während der Herstellung, so daß im Vergleich zum Stand der Technik eine deutliche Reduzierung der Anforderungen an die eingesetzten Streifen (vorzugsweise amorph und magnetisch halbhart) erreicht werden kann.

Folgende Ausführungsbeispiele beschreiben die erfindungsgemäßen Etiketten und deren Herstellung:

Auf einen doppelseitig klebenden Streifen der Breite 12 mm wird ein magnetisch halbhartes Material der Breite 6 mm und der Dicke 62 µm aus SEMIVAC 90 aufgebracht, welches im aufmagnetisierten Zustand über seine Remanenz Bᵣ = 1,2 T einen Fluß von ca. 730 nWb in einen geschlossenen Magnetkreis einbringt. Auf dieses magnetisch halbharte SEMIVAC 90 wird ein amorpher Streifen aus VITROVAC 7250 (Fe-Co-Ni-Si-B-C) der Breite 6 mm und der Dicke 25 µm durch Punktschweißen befestigt, wobei in dem amorphen Streifen durch eine Wärmebehandlung im Feld eine lineare Magnetisierungskurve, eine definierte Magnetostriktion (hieraus folgen die magnetoelastischen Resonanzverhalten) und eine Querkrümmung eingestellte wurden. Die Punktschweißfixierungen bestehen aus einem oder mehreren Schweißpunkten nebeneinander, die jeweils in einem Abstand von exakt 23 mm den Amorphstreifen auf dem SEMIVAC 90 fixieren. An diesem Verbundstreifen wird anschließend neben der Punktschweißstelle ein beide Streifen erfassendes Loch ausgestanzt, so daß der Amorphstreifen nur noch einseitig durch eine oder mehrere Punktschweißstellen fixiert ist und eine frei schwingende Länge von 19 mm hat. In den folgenden Fertigungsschritten wird der magnetisch halbharte Streifen aufmagnetisiert und die Resonanzfrequenz des amorphen Streifens gemessen. In einem geschlossenen Regelkreis wird aus der gemessenen Resonanzfrequenz die genaue Positionierung der Stanzlöcher zu den folgenden Punktschweißstellen errechnet, so daß eine enge Tolerierung der Resonanzfrequenz (z.B. 58 kHz ± 100 Hz) auch mit größeren Standardabweichungen beider Streifen erzielbar ist, sofern die Variation der Eigenschaften über Längen eintritt, die im Vergleich zur Etikettenlänge (ca. 20 mm) lang ist. In einem Beispiel konnten Flußänderungen des magnetisch halbharten Streifens von ± 20 % ausgeregelt werden, während bei konventionellen Etiketten bereits ± 5 % zu Problemen in der Fertigung führen. Die Etikettenfertigung wird abgeschlossen durch das Aufsetzen eines Plastikprofilteils, welches das frei schwingende Ende des Amorphstreifens gegen mechanische Manipulationen in der Anwendung schützt.

Eine weitere Ausführung der erfindungsgemäßen Etiketten substituiert den Punktschweißvorgang durch das Aufbringen von quer aufgeklebten doppelseitig klebenden Streifen, die entsprechend den Punktschweißstellen die Fixierung des amorphen Streifens in gleichmäßigen Abständen sicherstellt. Der weitere Fertigungsprozeß verläuft analog.

## Patentansprüche

1. Magnetoelastisch anregbares Etikett für ein Überwachungsund Identifizierungssystem,
wobei das Etikett aus einem magnetisch halbharten Streifen zur Deaktivierung und aus einem Streifen aus einer amorphen Legierung als Resonator besteht,
**dadurch gekennzeichnet,**
**daß** der Resonator einseitig mechanisch fixiert ist und
**daß** der Resonator die Länge von 1/4-Wellenlange der Resonanzfrequenz aufweist.

2. Magnetoelastisch anregbares Etiketts nach Anspruch 1
**dadurch gekennzeichnet,**
**daß** die amorphe Legierung entsprechend der folgenden Formel zusammengesetzt ist:
Feₐ Co_{b} Ni_{c} Siₓ B_{y} M_{z},
wobei M ein oder mehrere der Elemente der Gruppe IV bis VII des Periodensystems einschließlich C, Ge und P bedeutet und die Anteile in at% folgenden Bedingungen genügen:
a liegt zwischen 20 und 74
b liegt zwischen 0 und 50
c liegt zwischen 0 und 50
mit der Maßgabe b + c > 5 ist
x liegt zwischen 0 und 10
y liegt zwischen 10 und 20
z liegt zwischen 0 und 5
mit der Maßgabe, daß die Summe x + y + z zwischen 12 und 24 liegt.

3. Magnetoelastisch anregbares Etikett nach Anspruch 1
**dadurch gekennzeichnet,**
**daß** die amorphe Legierung entsprechend der folgenden Formel zusammengesetzt ist:
Feₐ Co_{b} Ni_{c} Siₓ B_{y} M_{z},
wobei M ein oder mehrere der Elemente der Gruppe IV bis VII des Periodensystems einschließlich C, Ge und P bedeutet und die Anteile in at% folgenden Bedingungen genügen:
a liegt zwischen 20 und 74
b liegt zwischen 0 und 25
c liegt zwischen 0 und 50
mit der Maßgabe b + c > 5 ist
x liegt zwischen 0 und 10
y liegt zwischen 10 und 20
z liegt zwischen 0 und 5
mit der Maßgabe, daß die Summe x + y + z zwischen 12 und 24 liegt.

4. Magnetoelastisch anregbares Etikett nach Anspruch 1
**dadurch gekennzeichnet,**
**daß** die amorphe Legierung entsprechend der folgenden Formel zusammengesetzt ist:
Feₐ Co_{b} Ni_{c} Siₓ B_{y} M_{z},
wobei M ein oder mehrere der Elemente der Gruppe IV bis VII des Periodensystems einschließlich C, Ge und P bedeutet und die Anteile in at% folgenden Bedingungen genügen:
a liegt zwischen 20 und 74
b liegt zwischen 0 und 15
c liegt zwischen 0 und 50
mit der Maßgabe b + c > 5 ist
x liegt zwischen 0 und 10
y liegt zwischen 10 und 20
z liegt zwischen 0 und 5
mit der Maßgabe, daß die Summe x + y + z zwischen 12 und 24 liegt.

5. Magnetoelastisch anregbares Etikett nach Anspruch 1
**dadurch gekennzeichnet,**
**daß** bei dem Streifen aus der amorphen Legierung durch eine Wärmebehandlung im Magnetfeld eine Magnetisierungsschleife eingestellt wurde, die so flach ist, daß bei einer Änderung der Lage des Etiketts die durch das Erdfeld bedingte Änderung der Resonanzfrequenz kleiner als 1 kHz ist und daß die Magnetisierungsschleife andererseits so steil eingestellt ist, daß der Unterschied der Resonanzfrequenz ohne bzw. mit Vormagnetisierung größer als 1 kHz ist.

6. Magnetoelastisch anregbares Etikett nach Anspruch 1
**dadurch gekennzeichnet,**
**daß** bei dem Streifen aus der amorphen Legierung eine Querkrümmung eingestellt wird, so daß der Kontakt zwischen amorphem Streifen und magnetisch halbhartem Streifen neben der Fixierung nur Liniencharakter hat.

7. Magnetoelastisch anregbares Etikett nach Anspruch 1
**dadurch gekennzeichnet,**
**daß** die frei schwingende Länge des Streifens aus der amorphen Legierung zwischen 15 und 25 mm liegt, die Breite des Streifens zwischen 0,5 und 25 mm ist und die Dicke zwischen 15 und 40 µm liegt.

8. Magnetoelastisch anregbares Etikett nach Anspruch 1,
**dadurch gekennzeichnet,**
**daß** der Streifen aus der amorphen Legierung ausreichende Duktilität besitzt, um durch Stanzvorgänge auf Länge ohne Splittern abgelängt zu werden.

9. Magnetoelastisch anregbares Etikett nach Anspruch 1,
**dadurch gekennzeichnet,**
**daß** der magnetisch halbharte Streifen im aufmagnetisierten Zustand durch Störfelder < 20 A/cm weniger als 5 % seiner Induktion verliert.

10. Magnetoelastisch anregbares Etikett nach Anspruch 1,
**dadurch gekennzeichnet,**
**daß** der magnetisch halbharte Streifen im aufmagnetisierten Zustand durch Störfelder < 10 A/cm weniger als 5 % seiner Induktion verliert.

11. Magnetoelastisch anregbares Etikett nach Anspruch 1,
**dadurch gekennzeichnet,**
**daß** der magnetisch halbharte Streifen durch Felder von 400 A/cm auf 5 % an die Sättigungsinduktion gebracht werden kann.

12. Magnetoelastisch anregbares Etikett nach Anspruch 1,
**dadurch gekennzeichnet,**
**daß** der magnetisch halbharte Streifen durch Felder von 200 A/cm auf 5 % an die Sättigungsinduktion gebracht werden kann.

13. Magnetoelastisch anregbares Etikett nach Anspruch 1,
**dadurch gekennzeichnet,**
**daß** der magnetisch halbharte Streifen durch Felder von 50 A/cm auf 5 % an die Sättigungsinduktion gebracht werden kann.

14. Magnetoelastisch anregbares Etikett nach Anspruch 1,
**dadurch gekennzeichnet,**
**daß** der magnetisch halbharte Streifen Koerzitivfeldstärken zwischen 10 A/cm und 60 A/cm aufweist.

15. Magnetoelastisch anregbares Etikett nach Anspruch 1,
**dadurch gekennzeichnet,**
**daß** der magnetisch halbharte Streifen Koerzitivfeldstärken zwischen 10 A/cm und 30 A/cm aufweist.

16. Magnetoelastisch anregbares Etikett nach Anspruch 1,
**dadurch gekennzeichnet,**
**daß** der magnetisch halbharte Streifen eine Remanenz Bᵣ > 1,0 T aufweist.

17. Magnetoelastisch anregbares Etikett nach Anspruch 1,
**dadurch gekennzeichnet,**
**daß** der magnetisch halbharte Streifen eine Remanenz Bᵣ > 1,2 T aufweist.

18. Magnetoelastisch anregbares Etikett nach Anspruch 1,
**dadurch gekennzeichnet,**
**daß** der magnetisch halbharte Streifen Dicken zwischen 25 um und 100 µm aufweist.

19. Magnetoelastisch anregbares Etikett nach Anspruch 1,
**dadurch gekennzeichnet,**
**daß** die Breiten des Streifens aus der amorphen Legierung und des magnetisch halbharten Streifens nicht mehr als 20 % voneinander abweichen.

20. Verfahren zur Herstellung eines magnetoelastisch anregbaren Etiketts nach Anspruch 1, **dadurch gekennzeichnet,**
daß der magnetisch halbharte und der amorphe Streifen in gleichmäßigen Abständen aneinander mechanisch fixiert werden und im Folgeschritt der Resonator durch Durchstanzen beider Streifen erzeugt wird.

21. Verfahren nach Anspruch 20,
**dadurch gekennzeichnet,**
**daß** der magnetisch halbharte Streifen über eine Klebeschicht in dem Etikett befestigt wird.

22. Verfahren nach Anspruch 20,
**dadurch gekennzeichnet,**
**daß** die Fixierung des Resonators durch eine oder mehrere Punktschweißungen vorgenommen wird.

23. Verfahren nach Anspruch 20,
**dadurch gekennzeichnet,**
**daß** die Fixierung des Resonators durch eine Klebeschicht vorgenommen wird.

24. Verfahren nach Anspruch 20,
**dadurch gekennzeichnet,**
**daß** die Länge des Resonators beim Stanzen durch die Messung der Resonanzfrequenzen der vorhergehenden Etiketten gesteuert wird.

25. Verfahren nach Anspruch 20,
**dadurch gekennzeichnet,**
**daß** über dem Resonator ein Plastikprofil fixiert wird, welches ein freies longitudinales Schwingen des Resonators sicherstellt.

## Claims

1. A magnetoelastically excitable label for a monitoring and identification system, with the label consisting of a magnetically semi-hard strip for deactivation and of a strip made from an amorphous alloy as a resonator,
**characterised in that** the resonator is mechanically fixed to one side
and **in that** the resonator has the length of ¼ wavelength of the resonance frequency.

2. A magnetoelastically excitable label according to Claim 1,
**characterised in that** the amorphous alloy is composed according to the following formula:
Feₐ Co_{b} Ni_{c} Siₓ B_{y} M_{z},
wherein M signifies one or more of the elements of Groups IV to VII of the periodic system including C, Ge and P and the amounts in at% satisfy the following conditions:
a lies between 20 and 74
b lies between 0 and 50
c lies between 0 and 50
provided that b + c > 5
x lies between 0 and 10
y lies between 10 and 20
z lies between 0 and 5
provided that the sum x + y + z lies between 12 and 24.

3. A magnetoelastically excitable label according to Claim 1,
**characterised in that** the amorphous alloy is composed according to the following formula:
Feₐ Co_{b} Ni_{c} Siₓ B_{y} M_{z}
with M signifying one or more of the elements of groups IV to VII of the periodic system including C, Ge and P and the amounts in at % satisfy the following conditions:
a lies between 20 and 74
b lies between 0 and 25
c lies between 0 and 5
provided that b + c is > 5
x lies between 0 and 10
y lies between 10 and 20
z lies between 0 and 5
provided that the sum x + y + z lies between 12 and 24.

4. A magnetoelastically excitable label according to Claim 1,
**characterised in that** the amorphous alloy is composed according to the following formula:
Feₐ Co_{b} Ni_{c} Siₓ B_{y} M_{z},
with M signifying one or more of the elements of groups IV to VII of the periodic system including C, Ge and P and the amounts in at % satisfy the following conditions:
a lies between 20 and 74
b lies between 0 and 15
c lies between 0 and 50
provided that b + c is > 5
x lies between 0 and 10
y lies between 10 and 20
z lies between 0 and 5
provided that the sum x + y + z lies between 12 and 24.

5. A magnetoelastically excitable label according to Claim 1,
**characterised in that** in the case of the strip made from the amorphous alloy a magnetisation loop was established by a heat treatment in the magnetic field, which is so flat that upon a change in the position of the label the change in the resonance frequency that is caused by the earth's field is less than 1 kHz
**and in that** the magnetisation loop on the other hand is set to be so steep that the difference in the resonance frequency without or with premagnetisation is greater than 1 kHz.

6. A magnetoelastically excitable label according to Claim 1,
**characterised in that** in the case of the strip made from the amorphous alloy a transverse curvature is set so that the contact between the amorphous strip and the magnetically semi-hard strip only has a linear character.

7. A magnetoelastically excitable label according to Claim 1,
**characterised in that** the freely oscillating length of the strip made from the amorphous ally lies between 15 and 25 mm, the width of the strip lies between 0.5 and 25 mm and the thickness lies between 15 and 40 µm.

8. A magnetoelastically excitable label according to Claim 1,
**characterised in that** the strip made from the amorphous ally has sufficient ductility so that it can be cut into lengths by punching operations without splitting.

9. A magnetoelastically excitable label according to Claim 1,
**characterised in that** the magnetically semi-hard strip loses less than 5 % of its induction in the magnetised state by interference fields < 20 A/cm.

10. A magnetoelastically excitable label according to Claim 1,
**characterised in that** the magnetically semi-hard strip loses less than 5 % of its induction in the magnetised state by interference fields < 10 A/cm.

11. A magnetoelastically excitable label according to Claim 1,
**characterised in that** the magnetically semi-hard strip can be brought by fields of 400 A/cm at 5 % to the saturation induction.

12. A magnetoelastically excitable label according to Claim 1,
**characterised in that** the magnetically semi-hard strip can be brought by fields of 200 A/cm at 5 % to the saturation induction.

13. A magnetoelastically excitable label according to Claim 1,
**characterised in that** the magnetically semi-hard strip can be brought by fields of 50 A/cm at 5 % to the saturation induction.

14. A magnetoelastically excitable label according to Claim 1,
**characterised in that** the magnetically semi-hard strip has coercive forces of between 10 A/cm and 60 A/cm.

15. A magnetoelastically excitable label according to Claim 1,
**characterised in that** the magnetically semi-hard strip has coercive forces of between 10 A/cm and 30 A/cm.

16. A magnetoelastically excitable label according to Claim 1,
**characterised in that** the magnetically semi-hard strip has a remanence Bᵣ > 1.0 T.

17. A magnetoelastically excitable label according to Claim 1,
**characterised in that** the magnetically semi-hard strip has a residual magnetism Bᵣ > 1.2 T.

18. A magnetoelastically excitable label according to Claim 1,
**characterised in that** the magnetically semi-hard strip has thicknesses of between 25 µm and 100 µm.

19. A magnetoelastically excitable label according to Claim 1,
**characterised in that** the widths of the strip consisting of the amorphous alloy and the magnetically semi-hard strip do not vary by more than 20 % from one another.

20. A process for the manufacture of a magnetoelastically excitable label according to Claim 1,
**characterised in that** the magnetically semi-hard strip and the amorphous strip are mechanically fixed to one another at uniform distances and the resonator is produced by stamping through both strips in the subsequent step.

21. A process according to Claim 20,
**characterised in that** the magnetically semi-hard strip is fixed in the label via an adhesive layer.

22. A process according to Claim 20,
**characterised in that** the fixing of the resonator is performed by one or more spot welds.

23. A process according to Claim 20,
**characterised in that** the fixing of the resonator is performed by an adhesive layer.

24. A process according to Claim 20,
**characterised in that** the length of the resonator is controlled during stamping by the measurement of the resonance frequencies of the preceding labels.

25. A process according to Claim 20,
**characterised in that** a plastic profile, which ensures a free longitudinal oscillation of the resonator, is fixed over the resonator.

## Revendications

1. Etiquette à excitation magnéto-élastique pour des systèmes de surveillance et d'identification,
l'étiquette étant réalisée dans une bande à aimantation mi-dure pour désactiver et en une bande en un alliage amorphe comme résonateur,
**caractérisée en ce que**
le résonateur est fixé mécaniquement d'un côté et
le résonateur a une longueur de 1/4 de la longueur d'onde de la fréquence de résonance.

2. Etiquette à excitation magnéto-élastique selon la revendication 1,
**caractérisée en ce que**
l'alliage amorphe a la composition selon la formule suivante :
Feₐ Co_{b} Ni_{c} Siₓ B_{y} M_{z},
dans laquelle M représente un ou plusieurs éléments des groupes IV jusqu'à VII du périodique y compris C, Ge, P et la teneur en % atomique répond aux conditions suivantes :
a est compris entre 20 et 74
b est compris entre 0 et 50
c est compris entre 0 et 50
avec b + c > 5
x est compris entre 0 et 10
y est compris entre 10 et 20
z est compris entre 0 et 5,
et la somme x + y + z est comprise entre 12 et 24.

3. Etiquette à excitation magnéto-élastique selon la revendication 1,
**caractérisée en ce que**
l'alliage amorphe a une composition donnée par la formule suivante :
Feₐ Co_{b} Ni_{c} Siₓ B_{y} M_{z},
dans laquelle M représente un ou plusieurs éléments des groupes IV-VII du système périodique y compris C, Ge et P et les teneurs en % atomique répondent aux conditions suivantes :
a est compris entre 20 et 74
b est compris entre 0 et 25
c est compris entre 0 et 50
avec b + c > 5,
x est compris entre 0 et 10
y est compris entre 10 et 20
z est compris entre 0 et 5
avec la somme x + y + z comprise entre 12 et 24.

4. Etiquette à excitation magnéto-élastique selon la revendication 1,
**caractérisée en ce que**
l'alliage amorphe a une composition donnée par la formule suivante :
Feₐ Co_{b} Ni_{c} Siₓ B_{y} M_{z},
dans laquelle M représente un ou plusieurs éléments des groupes IV-VII du système périodique y compris C, Ge et P et les teneurs en % atomique répondent aux conditions suivantes :
a est compris entre 20 et 74
b est compris entre 0 et 15
c est compris entre 0 et 50
avec b + c > 5
x est compris entre 0 et 10
y est compris entre 10 et 20
z est compris entre 0 et 5
avec pour condition x + y + z compris entre 12 et 24.

5. Etiquette à excitation magnéto-élastique selon la revendication 1,
**caractérisée en ce que**
pour la bande en alliage amorphe, par traitement thermique dans un champ magnétique, on règle une boucle d'aimantation suffisamment plate pour qu'en cas de variation de la position de l'étiquette, la variation de la fréquence de résonance produite par le champ terrestre soit inférieure à 1 kHz et que la boucle d'aimantation soit par ailleurs suffisamment raide pour que la différence de la fréquence de résonance avec ou sans pré-aimantation soit supérieure à 1 kHz.

6. Etiquette à excitation magnéto-élastique selon la revendication 1,
**caractérisée en ce que**
pour des bandes en alliage amorphe on règle une courbure transversale pour que le contact entre la bande amorphe et la bande à aimantation mi-dure ne présente qu'un caractère linéaire à côté de la fixation.

7. Etiquette à excitation magnéto-élastique selon la revendication 1,
**caractérisée en ce que**
la longueur d'oscillation libre de la bande en alliage amorphe est comprise entre 15 et 25 mm, la largeur de la bande est comprise entre 0,5 et 25 mm et son épaisseur est comprise entre 15 et 40 µm.

8. Etiquette à excitation magnéto-élastique selon la revendication 1,
**caractérisée en ce que**
la bande en alliage amorphe présente une ductilité suffisante pour être mise à la longueur appropriée sans former d'éclat par une opération d'estampage.

9. Etiquette à excitation magnéto-élastique selon la revendication 1,
**caractérisée en ce que**
la bande à aimantation mi-dure perd, à l'état aimanté, moins de 5 % de son induction dans des champs parasites < 20 A/cm.

10. Etiquette à excitation magnéto-élastique selon la revendication 1,
**caractérisée en ce que**
la bande à aimantation mi-dure perd moins de 5 % de son induction à l'état aimanté, dans des champs parasites d'intensité < 10 A/cm.

11. Etiquette à excitation magnéto-élastique selon la revendication 1,
**caractérisée en ce que**
la bande à aimantation mi-dure peut à 5 % être mise à son induction de saturation par des champs de 400 A/cm.

12. Etiquette à excitation magnéto-élastique selon la revendication 1,
**caractérisée en ce que**
la bande à aimantation mi-dure peut à 5 % être mise à son induction de saturation par des champs de 200 A/cm.

13. Etiquette à excitation magnéto-élastique selon la revendication 1,
**caractérisée en ce que**
la bande à aimantation mi-dure peut à 5 % être mise à son induction de saturation par des champs de 50 A/cm.

14. Etiquette à excitation magnéto-élastique selon la revendication 1,
**caractérisée en ce que**
les intensités de champ coercitif de bande à aimantation mi-dure se situent entre 10 A/cm et 60 A/cm.

15. Etiquette à excitation magnéto-élastique selon la revendication 1,
**caractérisée en ce que**
les intensités de champ coercitif de bandes à aimantation mi-dure se situent entre 10 A/cm et 30 A/cm.

16. Etiquette à excitation magnéto-élastique selon la revendication 1,
**caractérisée en ce que**
la bande à aimantation mi-dure a une rémanence Bᵣ > 1,0 T.

17. Etiquette à excitation magnéto-élastique selon la revendication 1,
**caractérisée en ce que**
la bande à aimantation mi-dure a une rémanence Bᵣ > 1,2 T.

18. Etiquette à excitation magnéto-élastique selon la revendication 1,
**caractérisée en ce que**
l'épaisseur de la bande à aimantation mi-dure est comprise entre 25 µm et 100 µm.

19. Etiquette à excitation magnéto-élastique selon la revendication 1,
**caractérisée en ce que**
la largeur de la bande en alliage amorphe et de la bande à aimantation mi-dure ne diffèrent pas de plus de 20 %.

20. Procédé de fabrication d'une étiquette à excitation magnéto-élastique selon la revendication 1,
**caractérisé en ce que**
la bande à aimantation mi-dure et la bande amorphe sont fixées mécaniquement l'une à l'autre à des intervalles réguliers et dans l'étape suivante on forme le résonateur par poinçonnement des deux bandes.

21. Procédé selon la revendication 20,
**caractérisé en ce que**
la bande à aimantation mi-dure est fixée à l'étiquette par une couche collante.

22. Procédé selon la revendication 20,
**caractérisé en ce que**
la fixation du résonateur est faite par un ou plusieurs points de soudure.

23. Procédé selon la revendication 20,
**caractérisé en ce que**
la fixation du résonateur est faite par une couche de colle.

24. Procédé selon la revendication 20,
**caractérisé en ce que**
la longueur du résonateur se règle lors de l'estampage par la mesure des fréquences de résonance des étiquettes précédentes.

25. Procédé selon la revendication 20,
**caractérisé en ce qu'**
on fixe un profil en plastique sur le résonateur permettant l'oscillation longitudinale libre du résonateur.
